# EUROPÄISCHE PATENTSCHRIFT

(11) **EP 0 346 283 B1**
(45) Veröffentlichungstag und Bekanntmachung des Hinweises auf die Patenterteilung: **29.07.1992**
(21) Anmeldenummer: 89810410.4
(22) Anmeldetag: 01.06.1989
(51) Int. Cl.: C10M 141/06, C10M 141/08

(54) **Schmierölzusammensetzung**
Lubricant composition
Composition lubrifiante

(30) Priorität: 09.06.1988 CH 2196/88
(43) Veröffentlichungstag der Anmeldung: 13.12.1989
(73) Patentinhaber: CIBA-GEIGY AG, 4002 Basel (CH)
(72) Erfinder: Evans, Samuel, Dr., CH-1723 Marly (CH); Schumacher, Rolf, Dr., CH-1723 Marly (CH)

(56) Entgegenhaltungen:
- EP-A- 0 059 168
- EP-A- 0 079 855
- EP-A- 0 165 209
- EP-A- 0 170 624
- EP-A- 0 323 403

## Beschreibung

Die Erfindung betrifft eine phosphitfreie Schmierölzusammensetzung mit hoher Stabilität gegen oxidativen Abbau.

Es ist bekannt, Schmierstoffen, wie Mineralölen oder synthetischen und halbsynthetischen Oelen, Zusatzstoffe zur Verbesserung der Gebrauchseigenschaften zuzusetzen.

Von grosser Bedeutung sind Zusatzstoffe, die den oxidativen Abbau der Schmierstoffe unterbinden und eine hohe Lager- und Wirkungsstabilität gewährleisten.

Insbesondere das thermooxidative Anforderungsprofil moderner Motorenöle hat sich infolge neuer Motorenkonstruktionen im Bereich der Verbrennungskraftmaschinen mit Fremdzündung geändert. So bilden sich bei der heutigen Motorenauslegung und Betriebsweise vermehrt Stickoxide, die wiederum als "blow-by"-Gase ins Kurbelgehäuse gelangen.

Weiters übernimmt das Schmieröl im oberen Kolbenring- und Zylinderbereich die Feinabdichtung zum Verbrennungsraum. Hier kann es zur Kontamination mit hochsiedenden Kraftstoffkomponenten kommen. Diese vorgegebenen Bedingungen werden durch die Anwesenheit von NO_{X} verschärft.

Die Durchblasgase, die zunehmend höhere NOₓ₋Anteile aufweisen, bewirken nun eine grössere Oxidationsanfälligkeit des Schmieröles und es bilden sich "Schlammkeime", die letztlich zu unerwünschten Schlammablagerungen führen, die als "Schwarzschlamm" bekannt geworden sind.

Es ist davon auszugehen, dass es sich dabei um eine NOₓ-initiierte Autooxidation des Schmieröles handelt.

Es hat nicht an Versuchen gefehlt, Schmieröle durch Zusätze von Antioxidantien zu verbessern.

So wird in der EP-A 0 149 422 ein Antioxidans auf der Basis von Diphenylaminen beschrieben. Bei dessen Anwendung in Schmierstoffen können, zur weiteren Verbesserung der Grundeigenschaften, zusätzliche Additive wie hydroxylierte Thiophenylether, Alkyliden-Bisphenole oder Thioester der β-(5-tert-Butyl-4-hydroxy-3-methylphenyl)-propionsäure eingesetzt werden.

Weitere Antioxidans - Zusammensetzungen zur Verwendung mit Schmierstoffen sind aus der WO 87/05320 bekannt. Es werden bestimmte hydroxylierte Thiomethylether beschrieben, die in Mischung mit Diphenylaminen angewendet werden.

Aus der EP-A 0 049 133 ist eine Stabilisatorzusammensetzung, die u.a. auch für Schmieröle geeignet ist, bekannt, enthaltend Diphenylamine, Phosphite, Thiodipropionsäureesterund gegebenenfalls ein oder mehrere polysubstituierte Phenole. Phosphite als Bestandteil eines Stabilisators, der in einem Motorenschmieröl zur Anwendung gelangt, sind im Hinblick auf eine mögliche Desaktivierung des Katalysators durch mit dem Abgas entweichende Phosphorverbindungen, in ihrer Menge zu beschränken oder bevorzugt ganz wegzulassen.

Es wurden nun neue Schmierstoffzusammensetzungen und dabei insbesondere Schmierölzusammensetzungen gefunden, die weiter verbesserte Eingenschaften gegenüber den bisher bekannt gewordenen Produkten aufweisen, sich durch hohe Stabilität gegenüber oxidativer Degradation auszeichnen und insbesondere die negativen Wirkungen von Schwarzschlamm im fremdgezündeten Verbrennungskraftmaschinen nachhaltig zu mindern vermögen.

Die vorliegende Erfindung betrifft eine phosphitfreie Schmieröl-Zusammensetzung enthaltend.
a) ein Mineralöl oder ein synthetisches Oel oder eine Mischung davon und
b) eine Mischung enthaltend wenigstens ein aromatisches Amin der Formel wobei

R¹ die Bedeutung von H, Alkyl mit 1 bis 18 C-Atomen, Allyl, Methallyl, Benzyl oder C₁-C₁₁ alkylsubstituiertem Benzyl hat,

R² die Bedeutung von Alkyl mit 1 bis 18 C-Atomen, Cycloalkyl mit 5 bis 12 C-Atomen, mit C₁-C₄-Alkyl substituiertes Cycloalkyl mit 5 bis 12 C-Atomen, Phenyl, Naphthyl, Phenyl substituiert mit -OH, mit mit C₁ bis C₁₈-Alkoxy, mit C₇ bis Cg-Aralkyl oder mit einer oder mehreren Alkylgruppen mit insgesamt 1 bis 24 C-Atomen oder von wobei R' = H oder Alkyl mit 1 bis 18 C-Atomen ist, hat,
R₁₁ und R₁₂ unabhängig voneinander H oder Alkyl mit 1 bis 18 C-Atomen bedeuten,
R³ die Bedeutung von H, Alkyl mit 1 bis 24 C-Atomen oder Aralkyl mit 7 bis 9 C-Atomen und
R^{3'} die Bedeutung von H oder Alkyl mit 1 bis 24 C-Atomen hat, und wenigstens ein Phenol der Formel wobei
R⁴ die Bedeutung von H, Alkyl mit 1 bis 24 C-Atomen, Cycloalkyl mit 5 bis 12 C-Atomen, mit C₁-C₄-Alkyl substituiertem Cycloalkyl mit 5 bis 12 C-Atomen, Phenyl oder -CH₂-S-R¹⁰ hat,
R⁵ die Bedeutung von Alkyl mit 1 bis 24 C-Atomen, Cycloalkyl mit 5 bis 12 C-Atomen, mit C₁-C₄-Alkyl substituiertem Cycloalkyl mit 5 bis 12 C-Atomen, Phenyl oder -CH₂-S-R¹⁰ hat, und
A die Bedeutung von C_{q}H_{2q}-Sₓ-Y oder hat, und
Y -H, Alkyl mit 1 bis 18 C-Atomen, Phenyl, C₁-C₂₄-alkylsubstituiertes Phenyl, Benzyl, oder, wenn q = 0 ist, wobei R⁴ und R⁵jeweils die oben angegebene Bedeutung haben, ist, und
   b = 1 oder 2 ist,
   d = 0, 1, 2 oder 3 ist,
   q = 0, 1, 2 oder 3 ist,
   x = 1, 2, 3 oder 4 ist,
   R⁶ = C₁-C₂₄-Alkyl bedeutet,
   R7 = oder bedeutet, wobei d jeweils = 0,1, 2 oder 3 und t = 2, 3, 4, 5 oder 6 ist, und wobei R⁴ und R⁵ jeweils die oben angegebene Bedeutung haben, und
R⁸ und R⁹ unabhängig voneinander H, Alkyl mit 1 bis 12 C-Atomen, Phenyl oder Phenyl, substituiert mit einer oder zwei C₁ bis C₄-Alkylgruppen und/oder -OH darstellen, oder
R⁸ und R⁹ zusammen mit dem sie verknüpfenden C-Atom eine C5-C12-Cydoalkylgruppe bilden, und
R¹⁰= C₁-C₁₈-Alkyl, Phenyl oder bedeutet, wobei b und R⁶ die oben angegebene Bedeutung haben, und in der Mischung die Verbindungen in einem Mischungsverhältnis von 2 bis 6 Gewichtsteilen des oder der aromatischen Amine der Formel zu 1 Gewichtsteil des oder der Phenole der Formel II oder von Phenolen, wovon wenigstens eines die Formel II aufweist, vorliegen.

Die erfindungsgemässe Zusammensetzung betrifft phosphitfreie Schmieröl-Zusammensetzungen enthaltend (a) eine Mineralöl oder ein synthetisches Oel oder eine Mischung davon und (b) eine Mischung wie oben angeführt.

Die Zusammensetzung betrifft erfindungsgemäss zweckmässig solche der vorbeschriebenen Art, worin das Schmieröl ein Oel für fremdgezündete Verbrennungskraftmaschinen ist.

Demnach stellen die Zusammensetzungen Motorenöle für Kraftfahrzeuge, und dabei im wesentlichen für Personenkraftwagenmotoren und Nutzfahrzeugmotoren, dar, die in der API-Klassifikation (American Petroleum Institute) der Klassifikation mit den Kennbuchstaben SF und CD oder SG und CD, in der CRC-Klassifikation (Coordinating Research Council) dem genormten "Caterpillar"-Test 1-G 1 oder 1-G 2 und in der CCMC-Klassifikation (Committee of Common Market Automobile Constructors) der Klasse 1 oder 2 entsprechen.

Bevorzugte Zusammensetzungen mit obengenannten Spezifikationen lassen sich sinngemäss aus nachfolgender Beschreibung aus den als zweckmässig oder bevorzugt bezeichneten Verbindungen der Formeln I und II herleiten.

Zweckmässig liegen in der Mischung die Verbindungen in einem Mischungsverhältnis von 4 bis 5 Gewichtsteilen, vorzugsweise 4,5 Gewichtsteile, des oder der aromatischen Amine der Formel zu 1 Gewichtsteil des oder der Phenole der Formel II, oder von Phenolen, wovon wenigstens eines die Formel II aufweist, vor.

In den erfindungsgemässen Zusammensetzungen hat in zweckmässiger Ausführungsform der Substituent R² in den Verbindungen der Formel die Bedeutung von Phenyl, Naphthyl oder Phenyl, substituiert mit einer oder mehrerer Alkylgruppen mit insgesamt 1 bis 18 C-Atomen und bevorzugt hat R² die Bedeutung von Phenyl oder Phenyl, substituiert mit einer oder mehreren Alkylgruppen mit insgesamt 4 bis 8 C-Atomen.

Bevorzugt wird in Zusammensetzungen nach der Erfindung als Substituent R¹ in Verbindungen der Formel I-H.

Zu den zweckmässigen Zusammensetzungen gehören solche, in denen R³ in Verbindungen der Formel die Bedeutung von H, Alkyl mit 1 bis 18 C-Atomen oder Aralkyl mit 7 bis 9 C-Atomen hat und bevorzugt werden die Verbindungen, in denen R³ die Bedeutung von H oder Alkyl mit 4 bis 8 C-Atomen hat. In bevorzugter Form steht R³ in p-(oder4-)Stellung. Zweckmässig sind Zusammensetzungen, in denen R³' in Verbindungen der Formel die Bedeutung von H oder Alkyl mit 4 bis 8 C-Atomen hat. In bevorzugter Form steht R³' in o- (oder 2- )Stellung.

Die Zusammensetzung nach vorliegender Erfindung kann mehrere aromatische Amine der Formel enthalten, wobei zweckmässig eine Mischung von
a) Diphenylamin,
b) 4-Tert-butyldiphenylamin
c) i) 4-Tert-octyldiphenylamin
c) ii) 4,4'Di-Tert-butyldiphenylamin
c) iii) 2,4,4'-Tris-tert-butyldiphenylamin
d) i) 4-tert-Butyl-4'-tert-octyldiphenylamin
d) ii) o,o', m,m', oder p,p'-Di-tert-octyldiphenylamin
d) iii) 2,4-Di-tert-butyl-4'-tert-octyldiphenylamin
e) i) 4,4'-Di-tert-octyldiphenylamin
e) ii) 2,4-Di-tert-octyl-4'-tert-butyldiphenylamin
   enthalten ist und vorzugsweise betragen die Mengenanteile der aromatischen Amine in der Mischung, bei einer Summe von 100 % für die Mischung, maximal a) 5 Gew.-% Diphenylamin, b) 8 bis 15 Gew.-% 4-Tert-butyldiphenylamin, 24 bis 32 Gew.-% von Verbindungen aus der Gruppe c), 23 - 34 Gew.-% von Verbindungen aus der Gruppe d) und 21 - 34 Gew-% von Verbindungen aus der Gruppe e).

Die vorliegenden Zusammensetzungen enthalten neben wenigstens einer Verbindung der Formel 1 aus der Reihe der aromatischen Amine wenigstens eine Verbindung der Formel ll aus der Reihe der Phenole.

Zweckmässige Verbindungen der Formel ll sind solche, worin A in der Formel 11 CqH₂q-Sₓ-Y bedeutet, q = 0 oder 1 und x = 1 oder 2 ist und Y Alkyl mit 4 bis 18 C-Atomen, Phenyl, C₂ bis C₈ alkylsubstituiertes Phenyl oder

bedeutet, wobei R⁶ C₁ bis C₁₈-Alkyl ist, und vorzugsweise A die Bedeutung von CH₂-S-Y hat, wobei Y C₈-C₁₂-Alkyl oder bedeutet und R⁶ dabei die Bedeutung von C₈ bis C₁₃-Alkyl und insbesondere iso-C₈ bis iso-C₁₃-Alkyl hat.

In bevorzugten Verbindungen der Formel ll hat A die Bedeutung von , wobei d = 2 oder 3 ist und R7 oder bedeutet, wobei d jeweils 2 oder ist, R⁴ und R⁵ die obengenannte Bedeutung haben und R⁸ und R⁹ unanhängig voneinander H, C₁ bis Cg-Alkyl oder Phenyl oder darstellen.
R⁷ stellt vorzugsweise dar.

In einer anderen zweckmässigen Ausführungsform hat A in den Verbindungen der Formel II die Bedeutung wobei x = 1 oder 2, R⁴ H oder C₁ bis C₅-Alkyl und R⁵ C₁ bis C₅-Alkyl ist und vorzugsweise R⁴ und R⁵ jeweils tert-Butyl sind.

Besonders zweckmässig sind Zusammensetzungen, enthaltend Verbindungen der Formel 11, worin R⁴ die Bedeutung von Wasserstoff oder Alkyl mit 1 bis 4 C-Atomen hat und vorzugsweise die Bedeutung von Alkyl mit 4-C-Atomen und insbesondere von tert-Butyl hat.

Zusammensetzungen, die einer zweckmässigen Ausführungsform entsprechen, sind solche, in denen R⁵ in Verbindungen der Formel II die Bedeutung von Alkyl mit 1 bis 4 C-Atomen, vorzugsweise von Alkyl mit 4-C-Atomen und insbesondere von tert-Butyl hat.

Den bevorzugten Verbindungen der Formel ll sind weiters wobei R¹³ = i-C₈H₁₇ bis i-C₁₃H₂₇ und insbesondere i-C₈H₁₇ oder i-C₁₃H₂₇, darstellt, zuzuordnen.

Bedeuten R¹, R² und R' Alkyl mit 1 bis 18 C-Atomen, wo werden damit beispielsweise Methyl, Ethyl, Propyl, Isopropyl, n-Butyl, Isobutyl, 2-Butyl, tert-Butyl, Pentyl, Isopentyl, Hexyl, Heptyl, 3-Heptyl, Octyl, 2-Ethylhexyl, Nonyl, Decyl, Undecyl, Dodecyl, Tridecyl, Tetradecyl, Pentadecyl, Hexadecyl, Heptadecyl oder Octadecyl, und weiteres Isoamyl, 2-Ethylbutyl, 1-Methylpentyl, 1,3-Dimethylbutyl, 1,1,3,3,-Tetramethylbutyl, 1-Methylhexyl, Isoheptyl, 1-Methylheptyl, 1,1,3-Trimethylhexyl, 1-Methylundecyl und weitere verstanden. Ist Alkyl mit 1 bis 24 C-Atomen genannt, so wird darüberhinaus z.B. noch Eicosyl, Hemicosyl und Docosyl umfasst. Die Bedeutung von Cycloalkyl mit 5 bis 12 C-Atomen für R², R⁴ und R⁵ kann Cyclopentyl, Cyclohexyl, Cycloheptyl, Cyclooctyl, Cyclononyl, Cyclodecyl, Cycloundecyl oder Cyclododecyl sein oder darüberhinaus kann die C₅-C₁₂-Cycloalkylgruppe gegebenenfalls durch C₁-C₄-Alkyl substituiert sein und beispielsweise 2- oder 4-Methylcyclohexyl, Dimethylcyclohexyl, Trimethylcyclohexyl oder t-Butylcyclohexyl darstellen.

Stellt R² substituiertes Phenyl dar, so kann die Phenylgruppe beispielsweise mit C₁-C₁₈-Alkoxy, oder mit einer oder mehreren Alkylgruppen mit insgesamt 24 C-Atomen substituiert sein.

Beispiele für C₁ bis C,₈-Alkoxy sind Methoxy-, Ethoxy-, Propoxy-, Butoxy, Pentoxy, Hexoxy, 2-Ethylhexoxy oder Octoxy.

Als C₇ bis Cg-Aralkyl kann beispielsweise Benzyl und a-Methylbenzyl genannt werden.

Phenylgruppen, die mit Alkylgruppen mit 1 bis 24 C-Atomen substituiert sind, können beispielsweise 2-, 3- oder 4-Methylphenyl, 2-, 3- oder 4-Ethylphenyl, 2-, 3- oder 4-Propylphenyl, 2-, 3- oder 4-Butylphenyl, 2-, 3-oder 4-tert-Butylphenyl, 2-, 3- oder 4-Octylphenyl, 2-, 3- oder 4-tert-Octylphenyl, 2,4-di-Tert-butylphenyl oder 2,4-di-Tert-octylphenyl sein.

Als C₁-C₁₁ alkylsubstituiertes Benzyl können beispielhaft 2-, 3- oder 4-Methylbenzyl, Ethylbenzyl, Propylbenzyl, n-Butylbenzyl, tert-Butylbenzyl, n-Octylbenzyl, 3,5-Di-tert-octylbenzyl oder2,4-Di-tert-butylbenzyl oder 2,4-Di-tert-octylbenzyl aufgezählt werden.

Bedeutet R³ C₇ bis Cg-Aralkyl, so kann beispielsweise Benzyl oder Methylbenzyl genannt werden.

Die Bedeutung von R⁴, R⁵ und R⁶ kann Alkyl mit 1 bis 24 C-Atomen sein. R⁴ und R⁵ kann auch Cycloalkyl mit 5 bis 12 C-Atomen darstellen. Entsprechende Beispiele für derartige Alkylgruppen und Cycloalkylgruppen sind vorstehend angegeben.

Sinngemäss lassen sich Beispiele für C₁ bis C,₈-Alkyl für Y oder R¹⁰, R¹¹ oder R¹² aus der vorstehenden Aufzählung der Alkylreste entnehmen.

Alkylreste mit 8 bis 13 C-Atomen, wie sie für R⁶ genannt werden sind den obigen Beispielen zu entnehemen, iso-Verbindungen sind 2-Ethylhexyl, 1,1,3,3-Tetramethylbutyl, 1-Methylheptyl, 1,1,3-Trimethylhexyl und 1-Methylundecyl. Auch für die zu R⁸ und R⁹ genannten Alkyl- und Cycloalkylgruppen sind entsprechend der C-Kettenlänge Beispiele aus den obenstehenden Aufzählungen zuzuordnen.

Eine bevorzugte Zusammensetzung enthält eine Mischung aus aromatischen Aminen, wobei die Gesamtmenge der Amine unter sich 100 Gew.-% ist und davon maximal a) 5 Gew.-% Diphenylamin, 8 bis 15 Gew.-% 4-tert-Butyl-diphenylamin, 24 - 32 Gew.-% Amine der Gruppe 4-Tert-octyldiphenylamin, 4,4'-Di-tert-butyldiphenylamin, 2,4,4'-Tris-tert-butyldiphenylamin, 23 bis 34 Gew.-% Amine der Gruppe 4-tert-Butyl-4'-tert-octyldiphenylamin, o,o',m,m' oder p,p'-Di-tert-octyldiphenylamin, 2,4-Di-tert-butyl-4'-tert-octyldiphenylamin und 21 bis 34 Gew.-% 2,4-Di-tert-octyl-4'-tert-butyldiphenylamin und/oder 4,4'-Di-tert-octyldiphenylamin sind, und einem Phenol der Formel wobei das Gewichtsverhältnis Amine zu Phenol 4 bis 5 : 1 und vorzugsweise 4,5 : 1 beträgt.

Eine andere bevorzugte Zusammensetzung enthält eine Mischung aus einem aromatischen Amin der Formel und einem Phenol der Formel wobei das Gewichtsverhältnis Amin zu Phenol 4 bis 5 : 1 und vorzugsweise 4,5 : 1 beträgt.

Eine weitere bevorzugte Zusammensetzung enthält eine Mischung aus 4,4'-Di-tert-octyldiphenylamin und einem oder beiden Phenolen der Formeln und/oder wobei das Gewichtsverhältnis Amin zu gesamtem Phenol 4 bis 5 : 1 und vorzugsweise 4,5 : 1 beträgt.

Eine auch bevorzugte Zusammensetzung, enthält eine Mischung aus aromatischen Aminen, wobei jeweils bezogen auf die Gesamtmenge der Amine, maximal 5 Gew.-% Diphenylamin, 8 bis 15 Gew.-% 4-tert-Butyldiphenylamin, 24 - 32 Gew.-% Amine der Gruppe 4-Tert-octyldiphenylamin, 4,4'-Di-tert-butyldiphenylamin, 2,4,4'-Tris-tert-butyldiphenylamin, 23-34 Gew.-% Amine der Gruppe 4-tert-Butyl-4'-tert-octyldiphenylamin, o,o',m,m' oder p,p'-Di-tert-octyldiphenylamin, 2,4-Di-tert-butyl-4'-tert-octyldiphenylamin und 21 bis 34 Gew.-% 2,4-Di-tert-octyl-4'-tert-butyldiphenylamin und/oder 4,4'-Di-tert-octyldiphenylamin enthalten sind, und einem Phenol der Formel wobei das Gewichtsverhältnis Amin zu Phenol 4 bis 5 : 1 und vorzugsweise 4,5 : 1 beträgt.

Auch als bevorzugt zu nennen ist eine Zusammensetzung, enthaltend eine Mischung aus 4,4'-Di-tert-octyldiphenylamin und ein Phenolgemisch seinerseits bestehend aus und wobei das Gewichtsverhältnis Amin zu Phenolen 4 bis 5 : 1 und vorzugsweise 4,5 : 1 beträgt.

Eine Gruppe der Diphenylamine, wie sie erfindungsgemäss eingesetzt werden, kann beispielsweise nach einem Verfahren, wie in der EP-A 149 422 beschrieben, durch Reaktion von Diphenylamin mit Diisobutylen in Gegenwart eines aktiven Tonerdekatalysators, hergestellt werden.

Die Phenole sind bekannt und können beispielsweise nach einem Verfahren gemäss der DE-A 23 64 121 oder der DE-A 23 64 126 hergestellt werden.

Diese letzteren Verfahren zeichnen sich dadurch aus, dass ein Phenol mit Methylacrylat und einem ein-oder zweiwertigen Alkohol oder einem Thioester oder einem Mono- oder Diamin oder einem Thioether in Gegenwart eines alkalischen Katalysators umgesetzt wird.

Die Mischung nach der Erfindung kann ein Amin und ein Phenol enthalten, es ist aber ebenso möglich, dass die Mischung ein oder mehrere Amine und ein oder mehrere Phenole enthält.

Die Amine und Phenole werden z.B., in den angegebenen Mengenverhältnissen untereinander, vorgemischt. Dieses Gemisch kann dann beispielsweise in Mengen von 0,01 bis 10 Gew.-%, zweckmässig von 0,1 bis 5 Gew.-% und vorzugsweise 0,2 bis 2 Gew.-%, bezogen auf das fertige Schmieröl, diesem zugemischt werden.

Die Phenole und Amine können auch einzeln nacheinander dem Schmieröl einzeln zugemischt werden, wobei die genannten Mischungs- und Konzentrationsverhältnisse eingehalten werden müssen.

Als Schmieröle kommen Mineralöle oder teil- oder vollsynthetische Oele zur Anwendung. Derartige Oele und artverwandte Produkte sind beispielsweise in Schewe-Kobek, "Das Schmiermittel-Taschenbuch", Hüthig Verlag Heidelberg, 4. Auflage, 1974, oder in Dieter Klamann, "Schmierstoffe und artverwandte Produkte", Verlag Chemie, Weinheim, 1982, beschrieben.

Das Schmieröl kann beispielsweise auf einem Mineralöl basieren. Die Mineralöle basieren insbesondere aus Kohlenwasserstoffverbindungen.

Beispiele von synthetischen Schmierstoffen umfassen Schmierstoffe auf der Basis der aliphatischen oder aromatischen Carboxylester, der polymeren Ester, der Polyalkylenoxide, der Phosphorsäureester, der Poly-d-olefine oderdersilicone, eines Diesters einerzweiwertigen Säure miteinem einwertigen Alkohol, wie z.B. Dioctylsebacat oder Dinonyladipat, eines Triesters von Trimethylolpropan mit einer einwertigen Säure oder mit einem Gemisch solcher Säuren, wie z.B. Trimethylolpropantripelargonat, Trimethylolpropan-tricaprylat oder Gemische davon, eines Tetraesters von Pentaerythrit mit einer einwertigen Säure oder mit einem Gemisch solcher Säure, wie z.B. Pentaerythrit-tetracaprylat, oder eines komplexen Esters von einwertigen und zweiwertigen Säuren mit mehrwertigen Alkoholen, z.B. ein komplexer Ester von Trimethylolpropan mit Capryl- und Sebacinsäure oder von einem Gemisch davon. Besonders geeignet sind neben Mineralölen z.B. Poly-a-Olefine, Schmierstoffe auf Esterbasis, Phosphate, Glykole, Polyglykole und Polyalkylenglykole.

Die vorstehend beschriebenen Mischungen aus Phenolen und Aminen vermag die Bildung von Schwarzschlamm, die thermische Alterung und die durch NO_{X} initiierte Oxidation des Oeles zu mindern oder zu unterdrücken.

Die Erfindung betrifft auch ein Verfahren zur Verhinderung oder Verminderung der Bildung von Schwarzschlamm in Schmierölen von fremdgezündeten Verbrennungskraftmaschinen, zum in Schwebe halten von Schwarzschlammpartikeln im Schmieröl und zum Abbau von Schwarzschlammablagerungen am Schmierkreislaufsystem von fremdgezündeten Verbrennungskraftmaschinen, das dadurch gekennzeichnet ist, dass der Schmierölkreislauf mit einer phosphitfreien Schmieröl-Zusammensetzung, wie oben beschrieben, betrieben wird.

Schliesslich betrifft die Erfindung auch die Verwendung vorstehend beschriebener Mischungen aus Phenolen und Aminen als Antioxidantien in Schmierölen.

Zweckmässige und bevorzugte Schmieröl-Zusammensetzungen lassen sich sinngemäss aus der obigen Beschreibung insbesondere der Verbindungen der Formel und der Formel II und aus deren bevorzugten Verbindungen und bevorzugt genannten Mischungsverhältnisse untereinander, ableiten.

Die Schmierölzusammensetzungen enthalten erfindungsgemäss Phenole der Formel 11 oder Phenole, wovon wenigstens eines die Formel II aufweist. Sind Phenole, wovon wenigstens eines die Formel II aufweist, gemeint, handelt es sich um ein Gemisch von zwei oder mehr Phenolen, wovon wenigstens eines der Formel II entspricht und Beispiele von einem oder mehreren weiteren Phenolen, beispielsweise nachfolgender Aufzählung, z.B. unter Punkt 1. "Alkylierte Monophenole" und/oder Punkt 7. "Ester der β-(3,5-Di-tert-butyl-4-hydroxyphenyl)-propionsäure, entnommen werden können.

Die Schmierstoffe können zusätzlich andere Additive enthalten, die zugegeben werden, um die Grundeigenschaften von Schmierstoffen noch weiter zu verbessern. Dazu gehören weitere Antioxidantien, Metallpassivatoren, Rostinhibitoren, Viskositätsindex-Verbesserer, Stockpunkterniedriger, Dispergiermittel, Detergentien, Verdicker, Biozide, Antischaummittel, De- und Emulgatoren, sowie Hochdruckzusätze und Reibungsverminderer.

### Beispiele für phenolische Antioxidantien

### 1. Alkylierte Monophenole

2,6-Di-tert-butyl-4-methylphenol
2,6-Di-tert-butylphenol
2-tert-Butyl-4,6-dimethylphenol
2,6-Di-tert-butyl-4-ethylphenol
2,6-Di-tert-butyl-4-n-butylphenol
2,6-Di-tert-butyl-4-iso-butylphenol
2,6-Di-cyclopentyl-4-methylphenol
2-(a-Methylcyclohexyl)-4,6-dimethylphenol
2,6-Di-octadecyl-4-methylphenol
2,4,6-Tri-cyclohexylphenol
2,6-Di-tert-butyl-4-methoxymethylphenol
o-tert-Butylphenol

### 2. Alkylierte Hydrochinone

2,6-Di-tert-butyl-4-methoxyphenol
2,5-Di-tert-butyl-hydrochinon
2,5-Di-tert-amyl-hydrochinon
2,6-Diphenyl-4-octadecyloxyphenol

### 3. Hydroxylierte Thiodiphenylether

2,2'-Thio-bis-(6-tert-butyl-4-methylphenol)
2,2'-Thio-bis-(4-octylphenol)

### 4. Alkyliden-Bisphenole

2,2'-Methylen-bis-(6-tert-butyl-4-methylphenol)
2,2'-Methylen-bis-(6-tert-butyl-4-ethylphenol)
2,2'-Methylen-bis-[4-methyl-6-(a-methylcyclohexyl)-phenol]
2,2'-Methylen-bis-(4-methyl-6-cyclohexylphenol)
2,2'-Methylen-bis-(6-nonyl-4-methylphenol)
2,2'-Methylen-bis-(4,6-di-tert-butylphenol)
2,2'-Ethyliden-bis-(4,6-di-tert-butylphenol)
2,2'-Ethyliden-bis-(6-tert-butyl-4- oder -5-iso-butylphenol)
2,2'-Methylen-bis-[6-(a-methylbenzyl)-4-nonylphenol]
2,2'-Methylen-bis-[6-(a,a-dimethylbenzyl)-4-nonylphenol]
4,4'-Methylen-bis-(2,6-di-tert-butylphenol)
4,4'-Methylen-bis-(6-tert-butyl-2-methylphenol)
1,1-Bis-(5-tert-butyl-4-hydroxy-2-methylphenyl)-butan
2,6-Di-(3-tert-butyl-5-methyl-2-hydroxybenzyl)-4-methylphenol
1,1,3-Tris-(5-tert-butyl-4-hydroxy-2-methyl phenyl)-3-n-dodecylmercaptobutan
Ethylenglycol-bis-[3,3-bis-(3'-tert-butyl-4'-hydroxyphenyl)-butyrat]
Bis-(3-tert-butyl-4-hydroxy-5-methyl phe nyl)-dicyclopentadien
Bis-[2-(3'-tert-butyl-2'-hydroxy-5'-methyl-benzyl)-6-tert-butyl-4-methylphenyl]-terephthalat

### 5. Benzylverbindungen

1, 3, 5-Tris-(3,5-di-tert-butyl-4-hydroxybenzyl)-2,4,6-trimethylbenzol
Bis-(3,5-di-tert-butyl-4-hyd roxybenzyl)-sulfid
Bis-(4-tert-butyl-3-hydroxy-2,6-dimethylbenzyl)-dithiol-terephthalat
1,3,5-Tris-(3,5-di-tert-butyl-4-hydroxybenzyl)-isocyanurat
1,3,5-Tris-(4-tert-butyl-3-hydroxy-2,6-dimethylbenzyl)-isocyanurat
3,5-Di-tert-butyl-4-hydroxybenzyl-phosphonsäure-dioctadecylester
3,5-Di-tert-butyl-4-hydroxybenzyl-phosphonsäure-monoethylester
Calcium-salz

### 6. Acylaminophenole

4-Hydroxy-laurinsäureanilid
4-Hydroxy-stearinsäureanilid
2,4-Bis-octylmercapto-6-(3,5-di-tert-butyl-4-hydroxyanilino)-s-triazin
N-(3,5-di-tert-butyl-4-hydroxyphenyl)-carbaminsäureoctylester

### 7. Ester der β-(3,5-Di-tert-butyl-4-hydroxyphenyl)-propionsäure

mit ein- oder mehrwertigen Alkoholen, wie z.B. mit

### 8. Ester der β-(5-tert-butyl-4-hydroxy-3-methylphenyl)-propionsäure

mit ein- oder mehrwertigen Alkoholen, wie z.B. mit

### 9. Amide der β-(3,5-Di-tert-butyl-4-hydroxyphenyl)-propionsäure,

wie z.B.
N,N'-Bis-(3,5-di-tert-butyl-4-hydroxyphenylpropionyl)-hexamethylendiamin
N,N'-Bis-(3,5-di-tert-butyl-4-hydroxyphenylpropionyl)-trimethylendiamin
N,N'-Bis-(3,5-di-tert-butyl-4-hydroxyphenylpropionyl)-hydrazin

### Beispiele für aminische Antioxidantien:

N,N'-Di-isopropyl-p-phenylendiamin
N,N'-Di-sec-butyl-p-phenylendiamin
N,N'-Bis(1,4-dimethyl-pentyl)-p-phenylendiamin
N,N'-Bis(1-ethyl-3-methyl-pentyl)-p-phenylendiamin
N,N'-Bis(1-methyl-heptyl)-p-phenylendiamin
N,N'-Dicyclohexyl-p-phenylendiamin
N,N'-Di-(naphthyl-2)-p-phenylendiamin
4-(p-Toluol-sulfonamido)-diphenylamin
N,N'-Dimethyl-N,N'-di-sec-butyl-p-phenylendiamin
4-n-Butylamino-phenol
4-Butyrylamino-phenol
4-Nonanoylamino-phenol
4-Dodecanoylamino-phenol
4-Octadecanoylamino-phenol
2,6-Di-tert-butyl-4-dimethylamino-methyl-phenol
2,4'-Diamino-diphenylmethan
4,4'-Diamino-diphenylmethan
N,N,N',N'-Tetramethyl-4,4'-diamino-diphenylmethan
1,2-Di-[(2-methyl-phenyl)-amino]-ethan
1,2-Di-(phenylamino)-propan
(o-Tolyl)-biguanid
Di-[4-(1',3'-dimethyl-butyl)-phenyl]amin
2,3-Dihydro-3,3-dimethyl-4H-1,4-benzothiazin
Phenothiazin
N-Allylphenothiazin

### Beispiele für weitere Antioxidantien:

Ester der Thiodipropionsäure oder der Thiodiessigsäure, oder Salze der Dithiocarbamid- oder Dithiophosphorsäure.

### Beispiele für Metall-Desaktivatoren, z.B. für Kupfer, sind:

Triazole, Benztriazole und deren Derivate, Tolutriazole and deren Derivate, 2-Mercaptobenzthiazol, 2-Mercaptobenztriazol, 2,5-Dimercaptobenztriazol, 2,5-Dimercaptobenzthiadiazol, 5,5'-Methylenbisbenztriazol, 4,5,6,7-Tetrahydrobenztriazol, Salicyliden-propylendiamin, Salicylaminoguanidin und dessen Salze.

### Beispiele für Rost-Inhibitoren sind:

a) Organische Säuren, ihre Ester, Metallsalze und Anhydride, z.B.: N-Oleoyl-sarcosin, Sorbitan-mono-oleat, Blei-naphthenat, Alkenylbernsteinsäureanhydrid, z.B. Dodecenylbernsteinsäure-anhydrid, Alkenylbernsteinsäure-Teilester und -Teilamide, 4-Nonylphenoxyessigsäure.
b) Stickstoffhaltige Verbindungen, z.B.:
   I. Primäre, sekundäre oder tertiäre aliphatische oder cycloaliphatische Amine und Amin-Salze von organischen und anorganischen Säuren, z.B. öllösliche Alkylammoniumcarboxylate.
   11. Heterocyclische Verbindungen, z.B.: Substituierte Imidazoline und Oxazoline.
c) Phosphorhaltige Verbindungen, z.B.: Aminsalze von Phosphorsäurepartialestern oder Phosphonsäurepartialestern, Zinkdialkyldithiophosphate.
d) Schwefelhaltige Verbindungen, z.B.: Barium-dinonylnaphthalin-sulfonate, Calciumpetroleum-sulfonate.

### Beispiele für Viskositätsindex-Verbesserer sind:

Polyacrylate, Polymethacrylate, Vinylpyrrolidon/Methacrylat-Copolymere, Polyvinylpyrrolidone, Polybutene, Olefin-Copolymere, Styrol/Acrylat-Copolymere, Polyether.

### Beispiele für Stockpunkterniedriger sind:

Polymethacrylat, alkylierte Naphthalinderivate.

### Beispiele für Dispergiermittel/Tenside sind:

Polybutenylbernsteinsäureamide oder-imide, Polybutenylphosphonsäurederivate, basische Magnesium-, Calcium-, und Bariumsulfonate und -phenolate.

### Beispiele für Verschleissschutz-Additive sind:

Schwefel und/oder Phosphor und/oder Halogen enthaltende Verbindungen, wie geschwefelte pflanzliche Oele, Zinkdialkyldithiophosphate, Tritolylphosphat, chlorierter Paraffine, Alkyl- und Aryldi- und tri-sulfide, Triphenylphosphorothionate, Diethanolaminomethyltolyltriazol, Di(2-ethylhexyl)aminomethyltolyltriazol.

Alle Angaben in Prozenten oder Teilen, soweit nicht anders erwähnt, beziehen sich auf das Gewicht.

### Beispiele

1. Einem Basisöl Aral (RL 136, kommerziell erhältliches black sludge fail oil), enthaltend zusätzlich 1 % Decen, werden verschiedene Phenole und Amine zugesetzt. Die erhaltenen Zusammensetzungen werden verschiedenen Prüfverfahren ausgesetzt.

In den folgenden Beispielen bedeuten die Bezeichnungen: Amin (A) Eine Mischung von:

Amin (B)

4,4'-Di-tert-octyldiphenylamin und

### Formulierung (1)

Basisöl mit 0,45 Gew.-% Amin (A) und 0,10 Gew.-% Phenol (P)

### Formulierung (2)

Basisöl mit 0,90 Gew.-% Amin (A) und 0,20 Gew.-% Phenol (P)

### Formulierung (3)

Basisöl mit 0,45 Gew.-% Amin (B) und 0,10 Gew.-% Phenol (S)

### Formulierung (4)

Basisöl mit 0,45 Gew.-% Amin (B) und 0,10 Gew.-% Phenol (P)

### Formulierung (5)

Basisöl mit 0,45 Gew.-% Amin (A) und 0,10 Gew.-% Phenol (T)

### Formulierung (6)

Basisöl mit 0,45 Gew.-% Amin (B) und 0,10 Gew.-% Phenol (U)

### Formulierung (7)

Basisöl mit 0,45 Gew.-% Amin (A) und 0,10 Gew.-% Phenol (V)

### Formulierung (8)

Basisöl mit 0,45 Gew.-% Amin (A) und 0,10 Gew.-% Phenol (W)

### Formulierung (9)

Basisöl mit 0,45 Gew.-% Amin (A) und 0,10 Gew.-% Phenol (X)

### Beispiel 2:

Die thermische Alterung der Formulierungen wird in einem Druck-Differenz-Kalorimeter (Differential-Scanning Calorimetry, DSC) durchgeführt.

Das Verfahren arbeitet nach dem folgenden Prinzip: Die DSC-Zelle (Thermoanalysensystem 1090 der DuPont) besteht aus einem Heizblock aus Silber. In diesen Heizblock ist eine Konstantanplatte eingesetzt, welche die Thermoelemente (Chromel-Alumel) enthält. Auf die etwas erhöht angebrachten Thermoelemente werden Probepfännchen und Referenzpfännchen gestellt. Der Innenraum der DSC-Zelle wird mit einem dünnen Goldfilm überzogen (Korrosionsschutz). Das Referenzpfännchen bleibt leer, in das Probepfännchen werden drei Tropfen der jeweiligen Formulierung eingefüllt. Bestimmt wird die Temperaturdifferenz zwischen Proben- und Referenzpfännchen unter isothermen Bedingungen. Die Enthalpieänderung dH/dt wird jeweils in mW angegeben. Alle Messungen werden in Luft +400 ppm N0₂ durchgeführt. Der Druck beträgt 8 bar. Als Basisöl wird jeweils Aral RL 136, ein kommerziell erhältliches "black sludge reference oil" eingesetzt. Um die Oxidationsanfälligkeit des Oeles zu verstärken werden diesem Oel 1 % 1-Decen zugefügt.

Während der thermischen Alterung nimmt die Konzentration der zugefügten Additive laufend ab. Bei einer kritischen Additivkonzentration steigt die Wärmeströmung dQ/dt an. Die Zeit, die verstreicht bis dieser Anstieg erfolgt, wird als Induktionszeit (onset) bezeichnet. Die mittels DSC charakterisierten Formulierungen sind aus Tabelle 1 ersichtlich.

### Beispiel 3:

Die thermische Alterung der Oele wird in einer weiteren, unabhängigen Methode bestimmt. In einer DSC-Druckzelle (DuPont 770) werden, wie in Beispiel 2 beschrieben, die Formulierungen unter den Bedingungen Luft + 400 ppm NO₂, Druck 8 bar, gealtert. Die im Temperaturbereich von 120°C - 150°C gealterten Proben werden dann mittels IR-Spektroskopie untersucht. Zu diesem Zweck werden die Spektren auf gleiche Schichtdicke normiert. Zur Charakterisierung des Oxidationszustandes werden zwei Peaks bei 1730 cm-¹ und bei 1630 cm-¹ ausgewertet [1730 cm⁻¹: 6-membered lactone und 1630 cm⁻¹: nitrate ester].

Bei der Alterung der Oele entstehen eine Vielzahl von Oxidationsprodukten. Im IR-Spektrum können sich die Absorptionsbanden dieser Verbindungen überlagern.

Aus praktischen Erwägungen werden daher die beiden obengenannten Banden ausgewertet, die eine zuverlässige Bestimmung im Absorptionsmaximum erlauben.

Eine Verminderung dieser Absorptionsbanden ist ein Mass für eine geringere Oxidation.

## Patentansprüche

1. Phosphitfreie Schmieröl-Zusammensetzung enthaltend
a) ein Mineralöl, ein synthetisches Oel oder eine Mischung davon und
b) eine Mischung enthaltend wenigstens ein aromatisches Amin der Formel wobei
R¹ die Bedeutung von H, Alkyl mit 1 bis 18 C-Atomen, Allyl, Methallyl, Benzyl oder C₁-C₁₁ alkylsubstituiertem Benzyl hat,
R² die Bedeutung von Alkyl mit 1 bis 18 C-Atomen, Cycloalkyl mit 5 bis 12 C-Atomen, mit C₁-C₄-Alkyl substituiertem Cycloalkyl mit 5 bis 12 C-Atomen, Phenyl, Naphthyl, Phenyl substituiert mit -OH, mit mit C₁ bis C₁₈-Alkoxy, mit C₇ bis Cg-Aralkyl oder mit einer oder mehreren Alkylgruppen mit insgesamt 1 bis 24 C-Atomen oder von wobei R' = H oder Alkyl mit 1 bis 18 C-Atomen ist, hat,
R₁₁ und R₁₂ unabhängig voneinander H oder Alkyl mit 1 bis 18 C-Atomen bedeuten,
R³ die Bedeutung von H, Alkyl mit 1 bis 24 C-Atomen oder Aralkyl mit 7 bis 9 C-Atomen und
R³' die Bedeutung von H oder Alkyl mit 1 bis 24 C-Atomen hat, und wenigstens ein Phenol der Formel wobei
R⁴ die Bedeutung von H, Alkyl mit 1 bis 24 C-Atomen, Cycloalkyl mit 5 bis 12 C-Atomen, mit C₁-C₄-Alkyl substituiertem Cycloalkyl mit 5 bis 12 C-Atomen, Phenyl oder CH₂-S-R¹⁰ hat,
R⁵ die Bedeutung von Alkyl mit 1 bis 24 C-Atomen, Cycloalkyl mit 5 bis 12 C-Atomen, mit C₁-C₄-Alkyl substituiertem Cycloalkyl mit 5 bis 12 C-Atomen, Phenyl oder -CH₂-S-R¹⁰ hat, und
A die Bedeutung von C_{q}H_{2q} Sₓ-Y oder hat, und
Y-H, Alkyl mit 1 bis 18 C-Atomen, Phenyl, C₁-C₂₄-alkylsubstituiertes Phenyl, Benzyl, oder, wenn q = 0 ist, wobei R⁴ und R⁵ jeweils die oben angegebene Bedeutung haben, ist, und
b = 1 oder 2 ist,
d = 0, 1, 2 oder 3 ist,
q = 0, 1, 2 oder 3 ist,
x = 1, 2, 3, oder 4 ist,
R⁶ = C₁-C₂₄-Alkyl bedeutet,
R⁷ = oder bedeutet, wobei d jeweils = 0,1, 2 oder 3 und t = 2, 3, 4, 5 oder 6 ist, und wobei R⁴ und R⁵ jeweils die oben angegebene Bedeutung haben und
R⁸ und R⁹ unabhängig voneinander H, Alkyl mit 1 bis 12 C-Atomen, Phenyl oder Phenyl substituiert mit einer oder zwei C₁ bis C₄-Alkylgruppen und/oder -OH darstellen, oder
R⁸ und R⁹ zusammen mit dem sie verknüpfenden C-Atom eine C5-C12-Cydoalkylgruppe bilden, und
R¹⁰ = C₁-C₁₈-Alkyl, Phenyl oder bedeutet, wobei b und R⁶ die oben angegebene Bedeutung haben, und in der Mischung die Verbindungen in einem Mischungsverhältnis von 2 bis 6 Gewichtsteilen des oder der aromatischen Amine der Formel zu 1 Gewichtsteil des oder der Phenole der Formel II oder von Phenolen, wovon wenigstens eines die Formel ll aufweist, vorliegen.

2. Zusammensetzung nach Anspruch 1, dadurch gekennzeichnet, dass in der Mischung die Verbindungen in einem Mischungsverhältnis von 4 bis 5 Gewichtsteilen des oder der aromatischen Amine der Formel zu 1 Gewichtsteil des oder der Phenole der Formel II oder von Phenolen, wovon wenigstens eines die Formel II aufweist, vorliegen.

3. Zusammensetzung nach Anspruch 1 oder 2, worin R² in Verbindungen der Formel I Phenyl, Naphthyl oder Phenyl substituiert mit einer oder mehreren Alkylgruppen mit insgesamt 1 bis 18 C-Atomen darstellt und bevorzugt Phenyl oder Phenyl substituiert mit einer oder mehreren Alkylgruppen mit insgesamt 4 bis 8 C-Atomen darstellt.

4. Zusammensetzung nach Anspruch 1, worin R¹ in Verbindungen der Formel die Bedeutung von H hat.

5. Zusammensetzung nach Anspruch 1, worin R³ in Verbindungen der Formel die Bedeutung von H, Alkyl mit 1 bis 18 C-Atomen oder Aralkyl mit 7 bis 9 C-Atomen hat und bevorzugt die Bedeutung von H oder Alkyl mit 4 bis 8 C-Atomen hat und worin R³ in p-Stellung steht.

6. Zusammensetzung nach Anspruch 1, worin R³' in Verbindungen der Formel die Bedeutung von H oder Alkyl mit 4 bis 8 C-Atomen hat und worin R³' in o-Stellung steht.

7. Zusammensetzung nach Anspruch 1, enthaltend mehrere aromatische Amine der Formel wobei
a) Diphenylamin,
b) 4-Tert-butyldiphenylamin
c) i) 4-Tert-octyldiphenylamin
c) ii) 4,4'Di-tert-butyldiphenylamin
c) iii) 2,4,4'-Tris-tert-butyldiphenylamin
d) i) 4-Tert-butyl-4'-tert-octyldiphenylamin
d) ii) o,o', m,m', oder p,p'-Di-tert-octyldiphenylamin
d) iii) 2,4-Di-tert-butyl-4'-tert-octyldiphenylamin
e) i) 4,4'-Di-tert-octyldiphenylamin
e) ii) 2,4-Di-tert-octyl-4'-tert-butyldiphenylamin enthalten sind und zweckmässig maximal a) 5 Gew.-%, jeweils bezogen auf die Gesamtmenge der Amine, Diphenylamin, b) 8 bis 15 Gew.-% 4-Tert-butyldiphenylamin, 24 bis 32 Gew.-% von Verbindungen aus der Gruppe c), 23 - 34 Gew.-% von Verbindungen aus der Gruppe d) und 21 - 34 Gew.-% von Verbindungen aus der Gruppe e) enthalten sind.

8. Zusammensetzung nach Anspruch 1, worin A in der Verbindung der Formel II -C_{q}H_{2q}-Sₓ-Y bedeutet, q = 0 oder 1 und x = 1 oder 2 ist und Y Alkyl mit 4 bis 18 C-Atomen, Phenyl, C₂ bis C₈ alkylsubstituiertes Phenyl oder wobei R⁶ C₁ bis C₁₈-Alkyl ist, bedeutet.

9. Zusammensetzung nach Anspruch 8, worin A in den Verbindungen der Formel ll darstellt und x = 1 oder 2, R⁴ H oder C₁ bis C₅-Alkyl under R⁵ C₁ bis C₅-Alkyl sind.

10. Zusammensetzung nach Anspruch 1, worin A in den Verbindungen der Formel ll die Bedeutung von hat und d = 2 oder 3 ist, und _{R7} oder bedeutet, wobei d jeweils 2 oder 3 ist, R⁴ und R⁵ die Bedeutung gemäss Anspruch 1 haben und R⁸ und R⁹ unanhängig voneinander H, C₁ bis Cg-Alkyl oder Phenyl oder darstellen.

11. Zusammensetzung nach Anspruch 1, worin R⁴ in Formel ll die Bedeutung von Wasserstoff oder Alkyl mit 1 bis 4 C-Atomen.

12. Zusammensetzung nach Anspruch 1, worin R⁵ in Formel 11 die Bedeutung von Alkyl mit 1 bis 4 C-Atomen, und vorzugsweise von tert-Butyl hat.

13. Zusammensetzung nach Anspruch 1, worin als Verbindungen der Formel II wobei R¹³ = i-C₈H₁₇ bis i-C₁₃H₂₇ darstellt, enthalten sind.

14. Zusammensetzung nach Anspruch 1, enthaltend eine Mischung aus aromatischen Aminen, wobei jeweils bezogen auf die Gesamtmenge der Amine, maximal 5 Gew.-% Diphenylamin, 8 bis 15 Gew.-% 4-tert-Butyl-diphenylamin, 24 - 32 Gew.-% Amine der Gruppe 4-Tert-octyldiphenylamin, 4,4'-Di-tert-butyldiphenylamin, 2,4,4'-Tris-tert-butyldiphenylamin, 23-34 Gew.-% Amine der Gruppe 4-tert-Butyl-4'-tert-octyldiphenylamin, o,o', m,m' oder p,p'-Di-tert-octyldiphenylamin, 2,4-Di-tert-butyl-4'-tert-octyldiphenylamin und 21 bis 34 Gew.-% 2,4-Di-tert-octyl-4'-tert-butyldiphenylamin und/oder 4,4'-Di-tert-octyldiphenylamin enthalten sind, und einem Phenol der Formel wobei das Gewichtsverhältnis Amin zu Phenol 4 bis 5 : 1 beträgt.

15. Zusammensetzung nach Anspruch 1, enthaltend eine Mischung aus einem aromatischen Amin der Formel und einem Phenol der Formel wobei das Gewichtsverhältnis Amin zu Phenol 4 bis 5 : 1 beträgt.

16. Zusammensetzung nach Anspruch 1, enthaltend eine Mischung aus 4,4'-Di-tert-octyldiphenylamin und einem oder beiden Phenolen der Formel und/oder wobei das Gewichtsverhältnis Amin zu gesamtem Phenol 4 bis 5 : 1 beträgt.

17. Zusammensetzung nach Anspruch 1, enthaltend eine Mischung aus aromatischen Aminen, wobei jeweils bezogen auf die Gesamtmenge der Amine, maximal 5 Gew.-% Diphenylamin, 8 bis 15 Gew.-% 4-tert-Butyl-diphenylamin, 24 - 32 Gew.-% Amine der Gruppe 4-Tert-octyldiphenylamin, 4,4'-Di-tert-butyldiphenylamin, 2,4,4'-Tris-tert-butyldiphenylamin, 23-34 Gew.-% Amine der Gruppe 4-tert-Butyl-4'-tert-octyldiphenylamin, o,o',m,m' oder p,p'-Di-tert-octyldiphenylamin, 2,4-Di-tert-butyl-4'-tert-octyldiphenylamin und 21 bis 34 Gew.-% 2,4-Di-tert-octyl-4'-tert-butyldiphenylamin und/oder 4,4'-Di-tert-octyldiphenylamin enthalten sind, und einem Phenol der Formel wobei das Gewichtsverhältnis Amin zu Phenol 4 bis 5 : 1 beträgt.

18. Zusammensetzung nach Anspruch 1, enthaltend eine Mischung aus 4,4'-Di-tert-octyldiphenylamin und ein Phenolgemisch aus und wobei das Gewichtsverhältnis Amin zu Phenolen 4 bis 5 : 1 beträgt.

19. Zusammensetzung nach Anspruch 1, worin das Schmieröl ein Oel fürfremdgezündete Verbrennungskraftmaschinen ist.

20. Verfahren zur Verhinderung oder Verminderung der Bildung von Schwarzschlamm in Schmierölen von fremdgezündeten Verbrennungskraftmaschinen, zum in Schwebe halten von Schwarzschlammpartikeln im Schmieröl und zum Abbau von Schwarzschlammablagerungen am Schmierkreislaufsystem von fremdgezündeten Verbrennungskraftmaschinen, dadurch gekennzeichnet, dass der Schmierölkreislauf mit einer phosphitfreien Schmieröl-Zusammensetzung nach Anspruch 1 betrieben wird.

21. Verwendung einer Mischung enthaltend wenigstens ein aromatisches Amin der Formel und wenigstens ein Phenol der Formel ll nach Anspruch 1 als Antioxidans in Schmierölen.

## Claims

1. A phosphite-free lubricating oil composition which comprises
a) a mineral oil or a synthetic oil or a mixture thereof, and
b) a mixture containing at least one aromatic amine of the formula in which
R¹ is H, alkyl having 1 to 18 carbon atoms, allyl, methallyl, benzyl or C₁-C₁₁-alkyl-substituted benzyl,
R² is alkyl having 1 to 18 carbon atoms, cycloalkyl having 5 to 12 carbon atoms, cycloalkyl having 5 to 12 carbon atoms substituted by C₁-C₄-alkyl, phenyl, naphthyl or phenyl substituted by -OH, by by C₁ to C₁₈alkoxy, by C₇ to Cgaralkyl or by one or more alkyl groups having a total of 1 to 24 carbon atoms or by in which R' is H or alkyl having 1 to 18 carbon atoms,
R¹¹ and R¹² independently of one another are H or alkyl having 1 to 18 carbon atoms,
R³ is H, alkyl having 1 to 24 carbon atoms or aralkyl having 7 to 9 carbon atoms, and
R³', is H or alkyl having 1 to 24 carbon atoms, and at least one phenol of the formula in which
R⁴ is H, alkyl having 1 to 24 atoms, cycloalkyl having 5 to 12 carbon atoms, cycloalkyl having 5 to 12 carbon atoms, substituted by C₁-C₄alkyl, phenyl or -CH₂-S-R¹⁰,
R⁵ is alkyl having 1 to 24 carbon atoms, cycloalkyl having 5 to 12 carbon atoms, cycloalkyl having 5 to 12 carbon atoms substituted by C₁-C₄alkyl, phenyl or -CH₂-S-R¹⁰, and
A is CₐH₂ₐ Sₓ-Y or , and
Y is -H, alkyl having 1 to 18 carbon atoms, phenyl, phenyl substituted by C₁-C₂₄alkyl, benzyl, -(CH₂)_{b}- or, if q is 0, in which R⁴ and R^{s} are in each case as defined above, and
b is 1 or 2,
d is 0, 1, 2 or 3,
q is 0, 1, 2 or 3,
x is 1, 2, 3 or 4,
R⁶ is C₁-C₂₄alkyl,
R⁷ is or in which d is in each case 0, 1, 2 or 3 and t is 2, 3,4, 5 or 6 and in which R⁴ and R⁵ are in each case as defined above, and
R⁸ and R⁹independently of one another are H, alkyl having 1 to 12 carbon atoms, phenyl or phenyl which is substituted by one or two C₁ to C₄alkyl groups and/or -OH, or
R⁸ and R⁹ form jointly with their connecting carbon atom a C₅-C₁₂cycloalkyl group, and
R¹⁰ is C₁-C₁₈alkyl, phenyl or b and R⁶ being as defined above, and the compounds are present in the mixture in a ratio of 2 to 6 parts by weight of the aromatic amine(s) of the formula I to 1 part by weight of the phenol(s) of the formula II or of phenols containing at least one phenol of the formula II.

2. A composition according to claim 1, in which the compounds are present in the mixture in a ratio of 4 to 5 parts by weight of the aromatic amine(s) of the formula I to 1 part by weight of the phenol(s) of the formula II or of phenols containing at least one phenol of the formula II.

3. A composition according to either of claims 1 or 2, in which R² in compounds of the formula I is phenyl, naphthyl or phenyl substituted by one or more alkyl groups having a total of 1 to 18 carbon atoms and is preferably phenyl or phenyl which is substituted by one or more alkyl groups having a total of 4 to 8 carbon atoms.

4. A composition according to claim 1, in which R¹ in compounds of the formula I is H.

5. A composition according to claim 1, in which R³ in compounds of the formula I is H, alkyl having 1 to 18 carbon atoms or aralkyl having 7 to 9 carbon atoms and preferably is H or alkyl having 4 to 8 carbon atoms and R³ is in the para position.

6. A composition according to claim 1, in which R³, in compounds of the formula is H or alkyl having 4 to 8 carbon atoms and R³' is in the ortho position.

7. Acomposition according to claim 1 which comprises several aromatic amines of the formula the mixture containing
a) diphenylamine,
b) 4-tert-butyldiphenylamine
c) i) 4-tert-octyldiphenylamine
c) ii) 4,4'-di-tert-butyldiphenylamine
c) iii) 2,4,4'-tris-tert-butyldiphenylamine
d) i) 4-tert-butyl-4'-tert-octyldiphenylamine
d) ii) o,o'-, m,m'- or p,p'-di-tert-octyldiphenylamine
d) iii) 2,4-di-tert-butyl-4'-tert-octyldiphenylamine
e) i) 4,4'-di-tert-octyldiphenylamine
e) ii) 2,4-di-tert-octyl-4'-tert-butyldiphenylamine, and the amounts of the aromatic amines in the mixture being expediently not more than a) 5% by weight of diphenylamine, based in each case on the total amount of the amines, b) 8 to 15% by weight of 4-tert-dibutyldiphenylamine, 24 to 32% by weight of compounds selected from the group c), 23 - 34% by weight of compounds selected from the group d) and 21 - 34% by weight of compounds selected from the group e).

8. A composition according to claim 1, in which A in the compound of the formula II is C_{q}H_{2q}-Sₓ-Y, q is 0 or 1, x is 1 or 2 and Y is alkyl having 4 to 18 carbon atoms, phenyl, C₂ to C₈-alkyl-substituted phenyl or- R⁶ being C₁ to 18Calkyl.

9. A composition according to claim 8, in which A in the compounds of the formula II is and x is 1 or 2, R⁴ is H or C₁ to C₅alkyl and R⁵ is C₁ to C₅alkyl.

10. A composition according to claim 1, in which A in the compounds of the formula II is and d is 2 or 3, and R⁷ or where d is 2 or 3 in each case, R⁴ and R⁵ are as defined in claim 1 and R⁸ and R⁹ independently of one another are H, C₁ to Cgalkyl or phenyl or

11. A composition according to claim 1, in which R⁴ in the formula II is hydrogen or alkyl having 1 to 4 carbon atoms.

12. A composition according to claim 1, in which R⁵ in the formula II is alkyl having 1 to 4 carbon atoms, and is preferably tert-butyl.

13. A composition according to claim 1 which comprises as compounds of the formula II, R¹³ being i-C₈Hₗ₇ to i-C₁₃H₂₇.

14. A composition according to claim 1 which comprises a mixture of aromatic amines, the amount of the amines in the mixture, based in each case on the total amount of the amines, being not more than 5% of diphenylamine 8 to 15% by weight of 4-tert-butyldiphenylamine, 24-32% by weight of amines selected from the group 4-tert-octyldiphenylamine, 4,4'-di-tert-butyldiphenylamine, 2,4,4'-tris-tert-butyldiphenylamine, 23-34% by weight of amines selected from the group 4-tert-butyl-4'-tert-octyldiphenylamine, o,o'-, m,m'- or p,p'- di-tert-octyldiphenylamine, 2,4-di-tert-butyl-4'-tert-octyldiphenylamine and 21 to 34% by weight of 2,4-di-tert-octyl-4'-tert-butyldiphenylamine and/or 4,4'-di-tertoctyldiphenylamine, and a phenol of the formula the weight ratio of amine to phenol being 4 to 5:1.

15. A composition according to claim 1 which comprises a mixture of an aromatic amine of the formula and a phenol of the formula the weight ratio of amine to phenol being 4 to 5:1.

16. A composition according to claim 1 which comprises a mixture of 4,4'-di-tert-octyldiphenylamine and one or both phenols of the formula and/or the weight ratio of amine to total phenol being 4 to 5:1.

17. A composition according to claim 1 which comprises a mixture of aromatic amines, the amountof amines in the mixture, in each case based on the total amount of the amines, being not more than 5% by weight diphenylamine, 8 to 15% by weight 4-tert-butyldiphenylamine, 24 - 32% by weight of amines selected from the group 4-tert-octyldiphenylamine, 4'4-di-tert-butyl-diphenylamine, 2,4,4'-tris-tert-butyldiphenylamine, 23-34% by weight of amines selected from the group 4-tert-butyl-4'-tert-octyldiphenylamine, o,o'-, m,m'- or p,p'-di-tert- octyldiphenylamine, 2,4,-di-tert-butyl-4'-tert-octyldiphenylamine and 21 to 34% by weight of 2,4,-di-tert-octyl-4'-tert-butyldiphenylamine and/or 4,4'-di-tert-octyldiphenylamine, and a phenol of the formula the weight ratio of amine to phenol being 4 to 5:1.

18. A composition according to claim 1 which comprises a mixture containing 4,4'-di-tert-octyldiphenylamine and a mixture of phenols consisting of 30% by weight of

30% by weight of and 40X by weight of the weight ratio of amine to phenols being 4 to 5:1.

19. A composition according to claim 1, in which the lubricating oil is an oil for spark-ignition internal-combustion engines.

20. A process for preventing or reducing black sludge formation in lubricating oils for spark-ignition internal-combustion engines, for keeping black sludge particles in suspension in the lubricating oil and for reducing black sludge depositions in the lubrication system of spark-ignition internal-combustion engines, in which the lubrication system is operated on a phosphite-free lubricating oil composition according to claim 1.

21. The use of a mixture containing at least one aromatic amine of the formula I and at least one phenol of the formula II according to claim 1 as an antioxidant in lubricating oils.

## Revendications

1. Composition huileuse lubrifiante sans phosphites qui contient :
a) une huile minérale, une huile synthétique ou un mélange de telles huiles et
b) un mélange contenant au moins une amine aromatique répondant à la formule 1 : dans laquelle
R¹ représente H, un alkyle contenant de 1 à 18 atomes de carbone, un allyle, un méthallyle, un benzyle ou un benzyle porteur d'un alkyle en C₁-C₁₁,
R² représente un alkyle contenant de 1 à 18 atomes de carbone, un cycloalkyle en C₅-C₁₂, un cycloalkyle en C₅-C₁₂ porteur d'un alkyle en C₁-C₄, un phényle, un naphtyle, un phényle porteur d'un -OH, d'un radical d'un alcoxy en C₁-C₁₈, d'un aralkyle en C₇-C₉ ou d'un ou plusieurs alkyles contenant au total de 1 à 24 atomes de carbone, ou un radical : le symbole R' représentant H ou un alkyle en C₁-C₁₈,
R₁₁ et R₁₂ représentent chacun, indépendamment l'un de l'autre, H ou un alkyle en C₁-C₁₈,
R³ représente H, un alkyle en C₁-C₂₄ ou un aralkyle en C₇-C_{g} et
R³' représente H ou un alkyle en C₁-C₂₄, et au moins un phénol répondant à la formule Il: dans laquelle
R⁴ représente H, un alkyle en C₁-C₂₄, un cycloalkyle en C₅-C₁₂, un cycloalkyle en C₅-C₁₂ porteur d'un alkyle en C₁-C₄, un phényle ou un radical -CH₂-S-R¹⁰,
R⁵ représente un alkyle en C₁-C₂₄, un cycloalkyle en C₅-C₁₂, un cycloalkyle en C₅-C₁₂ porteur d'un alkyle en C₁-C₄, un phényle ou un radical -CH₂-S-R¹⁰,
A représente un radical -CqH₂q-Sₓ-Y ou
Y représente H, un alkyle en C₁-C₁₈, un phényle, un phényle porteur d'un alkyle en C₁-C₂₄, un benzyle, un radical ou, lorsque q est égal à 0, un radical: dans lequel R⁴ et R⁵ ont chacun les significations qui leur ont été données ci-dessus,
b est égal à 1 ou à 2,
d est égal à 0, à 1, à 2 ou à 3,
q est égal à 0, à 1, à 2 ou à 3,
x est égal à 1, à 2, à 3 ou à 4,
R⁶ représente un alkyle en C₁-C₂₄,
R⁷ représente un radical répondant à l'une des formules : dans lesquelles d est égal, pour chacune d'elles, à 0, à 1, à 2 ou à 3, t est égal à 2, à 3, à 4, à 5 ou à 6, et R⁴ et R⁵ ont chacun les significations qui leur ont été données ci-dessus,
R⁸ et R⁹ représentent chacun, indépendamment l'un de l'autre, H, un alkyle en C₁-C₁₂, un phényle ou un phényle porteur d'un ou de deux alkyles en C₁-C₄ et/ou -OH, ou
R⁸ et R⁹ forment ensemble, et avec l'atome de carbone qui les unit, un cycloalkyle en C₅-C₁₂, et
R¹⁰ représente un alkyle en C₁-C₁₈, un phényle ou un radical dans lequel b et R⁶ ont les significations qui leur ont été données plus haut, les composés étant présents, dans le mélange, en un rapport de 2 à 6 parties en poids de l'amine ou des amines aromatiques de formule l pour 1 partie en poids du ou des phénols de formule II ou de phénols dont au moins 1 répond à la formule II.

2. Composition selon la revendication 1 caractérisée en ce que, dans le mélange, les composés sont en des quantités telles qu'il y ait de 4 à 5 parties en poids de l'amine ou des amines aromatiques de formule 1 pour 1 partie en poids du ou des phénols de formule Il ou de phénols dont au moins 1 répond à la formule II.

3. Composition selon l'une des revendications 1 et 2 caractérisée en ce que, dans les composés de formule I, R² représente un phényle, un naphtyle ou un phényle porteurs d'un ou de plusieurs alkyles renfermant au total de 1 à 18 atomes de carbone, et représente de préférence un phényle ou un phényle porteur d'un ou de plusieurs alkyles renfermant au total de 4 à 8 atomes de carbone.

4. Composition selon la revendication 1 caractérisée en ce que, dans les composés de formule l, R¹ représente H.

5. Composition selon la revendication 1 caractérisée en ce que, dans les composés de formule l, R³ représente H, un alkyle contenant de 1 à 18 atomes de carbone ou un aralkyle contenant de 7 à 9 atomes de carbone, de préférence H ou un alkyle contenant de 4 à 8 atomes de carbone, et R³ occupe la position para.

6. Composition selon la revendication 1 caractérisée en ce que, dans les composés de formule 1, R³' représente H ou un alkyle contenant de 4 à 8 atomes de carbone, et occupe la position ortho.

7. Composition selon la revendication 1 qui contient plusieurs amines aromatiques de formule l, en l'espèce les suivantes :
a) la diphénylamine,
b) la 4-tert-butyl-diphénylamine,
c) i) la 4-tert-octyl-diphénylamine,
c) ii) la 4,4'-di-tert-butyl-diphénylamine,
c) iii) la 2,4,4'-tris-tert-butyl-diphénylamine,
d) i) la 4-tert-butyl-4'-tert-octyl-diphénylamine
d) ii) la o,o'-, m,m'- ou p,p'-di-tert-octyldiphènylamine,
d) iii) la 2,4-di-tert-butyl-4'-tert-octyl-diphénylamine,
e) i) la 4,4'-di-tert-octyl-diphénylamine,
e) ii) la 2,4-di-tert-octyl-4'-tert-butyl-diphénylamine,
avantageusement au plus 5% en poids - à chaque fois par rapport à la quantité totale des amines - de la diphénylamine a), de 8 à 15% en poids de la 4-tert-butyldiphénylamine b), de 24 à 32% en poids de composés du groupe c), de 23 à 34% en poids de composés du groupe d) et de 21 à 34% en poids de composés du groupe e).

8. Composition selon la revendication 1 caractérisée en ce que, dans le composé de formule II, A représente un radical -CqH₂q-Sₓ-Y dans lequel q est égal à 0 ou à 1, x est égal à 1 ou à 2 et Y représente un alkyle contenant de 4 à 18 atomes de carbone, un phényl, un phényl porteur d'un alkyle en C₂-C₈ ou un radical -(CH₂- le svmbole R⁶ désianant un alkvle en C₁-C₁₈.

9. Composition selon la revendication 8 caractérisé en ce que, dans les composés de formule II, A représente un radical : dans lequel x est égal à 1 ou à 2, R⁴ représente H ou un alkyle contenant de 1 à 5 atomes de carbone et R⁵ représente un alkyle contenant de 1 à 5 atomes de carbone.

10. Composition selon la revendication 1 caractérisée en ce que, dans les composés de formule II, Arepré- sente un radical ' dans lequel d est égal à 2 ou à 3 et R⁷ représente un radical répondant à l'une des formules suivantes : dans lesquelles d est à chaque fois égal à 2 ou à 3, R⁴ et R⁵ ont les significations qui leur ont été données à la revendication 1, et R⁸ et R⁹ représentent chacun, indépendamment l'un de l'autre, l'hydrogène, un alkyle en C₁-C₉, un phényle ou un radical :

11. Composition selon la revendication 1 caractérisée en ce que, dans la formule II, R⁴ représente l'hydrogène ou un alkyle contenant de 1 à 4 atomes de carbone.

12. Composition selon la revendiction 1 caractérisée en ce que, dans la formule II, R⁵ représente un alkyle contenant de 1 à 4 atomes de carbone, de préférence un radical tert-butyle.

13. Composition selon la revendication 1 qui contient, comme composé(s) de formule II, un composé de formule : et/ou un composé de formule : le symbole R¹³ représentant un radical iSO-C₈Hₗ₇ à iso-C₁₃H₂₇.

14. Composition selon la revendication 1 qui contient un mélange d'amines aromatiques, à savoir (les pourcentages sont rapportés à chaque fois à la quantité totale des amines) au plus 5% en poids de diphénylamine, de 8 à 15% en poids de 4-tert-butyl-diphénylamine, de 24 à 32% en poids d'amines du groupe formé par la 4-tert-octyldiphénylamine, la 4,4'-di-tert-butyl-diphénylamine et la 2,4,4'-tris-tert-butyl-diphénylamine, de 23 à 34% en poids d'amines du groupe formé par la 4-tert-butyl-4'-tert-octyldiphénylamine, l'o,o'-, m,m'- ou p,p'- di-tert-octyldiphénylamine et la 2,4-di-tert-butyl-4'-tert-octyldiphénylamine, et de 21 à 34% en poids de 2,4-di-tert-octyl-4'-tert-butyl-diphénylamine et/ou de 4,4'-di-tert-octyldiphénylamine, et un phénol de formule : le rapport pondéral de l'amine au phénol étant compris entre 4 : 1 et 5 : 1.

15. Composition selon la revendication 1 qui contient un mélange d'une amine aromatique de formule : et d'un phénol de formule : le rapport pondéral de l'amine au phénol étant compris entre 4 : 1 et 5 : 1.

16. Composition selon la revendication 1 qui contient un mélange de 4,4'-di-tert-octyl-diphénylamine et d'un des deux ou des deux phénols de formules : et le rapport pondéral de l'amine au phénol total étant compris entre 4 : 1 et 5 : 1.

17. Composition selon la revendication 1 qui contient un mélange d'amines aromatiques, à savoir (les pourcentages sont rapportés à chaque fois à la quantité totale des amines) au plus 5% en poids de diphénylamine, de 8 à 15% en poids de 4-tert-butyl-diphénylamine, de 24 à 32% en poids d'amines du groupe formé par la 4-tert-octyldiphénylamine, la 4,4'-di-tert-butyl-diphénylamine et la 2,4,4'-tris-tert-butyl-diphénylamine, de 23 à 34% en poids d'amines du groupe formé par la 4-tert-butyl-4'-tert-octyldiphénylamine, l'o,o'-, m,m'- ou p,p'- di-tert-octyldiphénylamine et la 2,4-di-tert-butyl-4'-tert-octyldiphènylamine, et de 21 à 34% en poids de 2,4-di-tert-octyl-4'-tert-butyl-diphénylamine et/ou de 4,4'-di-tert-octyldiphénylamine, et un phénol de formule : le rapport pondéral de l'amine au phénol étant compris entre 4 : 1 et 5 : 1.

18. Composition selon la revendication 1 qui contient un mélange de 4,4'-di-tert-octyl-diphénylamine et d'un mélange de phénols, lui-même constitué de :
30% en poids de 30% en poids de et 40% en poids de le rapport pondéral de l'amine aux phénols étant compris entre 4 : 1 et 5 : 1.

19. Composition selon la revendication 1 dans laquelle l'huile lubrifiante est une huile pour moteurs à combustion interne à allumage commandé.

20. Procédé pour empêcher ou pour diminuer la formation de boue noire dans des huiles lubrifiantes de moteurs à combustion interne à allumage commandé, pour maintenir des particules de boue noire en suspension dans l'huile lubrifiante et pour détruire des dépôts de boue noire sur le système à circuit de lubrification de moteurs à combustion interne à allumage commandé, procédé caractérisé en ce qu'on fait fonctionner le circuit d'huile lubrifiante avec une composition huileuse lubrifiante sans phosphites selon la revendication 1.

21. Application d'un mélange contenant au moins une amine aromatique de formule et au moins un phénol de formule Il selon la revendication 1 comme antioxydant dans des huiles lubrifiantes.
